# EUROPÄISCHE PATENTSCHRIFT

(11) **EP 0 223 064 B1**
(45) Veröffentlichungstag und Bekanntmachung des Hinweises auf die Patenterteilung: **28.12.1988**
(21) Anmeldenummer: 86114237.0
(22) Anmeldetag: 15.10.1986
(51) Int. Cl.: D06P 5/08, D06P 3/66

(54) **Verfahren zur Nachbehandlung von Reaktivfärbungen auf Cellulosefasern**
Process for the aftertreatment of reactive dyeings on cellulosic fibres
Procédé de post-traitement de teintures réactives sur des fibres cellulosiques

(30) Priorität: 22.10.1985 DE 3537458
(43) Veröffentlichungstag der Anmeldung: 27.05.1987
(73) Patentinhaber: BASF Aktiengesellschaft, 67063 Ludwigshafen (DE)
(72) Erfinder: Baumgarte, Ulrich, Dr., D-6703 Limburgerhof (DE); Fikentscher, Rolf, Dr., D-6700 Ludwigshafen (DE); Heimann, Sigismund, Dr., D-6700 Ludwigshafen (DE); Mertens, Heinrich, Dr., D-6710 Frankenthal (DE); Schneider, Siegfried, D-6700 Ludwigshafen (DE); Vescia, Michele, Dr., D-6703 Limburgerhof (DE)

(56) Entgegenhaltungen:
- EP-A- 0 160 872
- DE-A- 2 236 174
- DE-A- 2 747 358
- DE-A- 3 446 284
- DE-C- 743 563
- CHEMICAL ABSTRACTS, Band 93, Nr. 20, Oktober 1980, Seite 68, Zusammenfassung Nr. 151593s, Columbus, Ohio, US; & JP-A-80 71 884 (NIPPON SENKA KOGYO CO. LTD) 30-05-1980
- CHEMICAL ABSTRACTS, Band 86, Nr. 12, März 1977, Seite 86, Zusammenfassung Nr 74335k, Columbus, Ohio, US; & JP-A-76 112 987 (NIPPON CARBIDE INDUSTRIES CO. LTD) 05-10-1976
- CHEMICAL ABSTRACTS, Band 104, Nr. 4, Januar 1986, Seite 62, Zusammenfassung Nr. 20689a, Columbus, Ohio, US; & JP-A-60 134 080 (IPPOSHA OIL INDUSTRIES CO., LTD) 17-07-1985

## Beschreibung

Cellulosefasern enthaltende Fasermaterialien, die mit Reaktivfarbstoffen gefärbt sind, werden in der Praxis meistens einer kochenden alkalischen Wäsche in Gegenwart von Tensiden unterworfen, um den nicht auf dem Gewebe fixierten Farbstoff zu entfernen. Mit Hilfe dieser Verfahrensweise erhält man gefärbte Cellulosefasermaterialien, die zwar ausreichende Waschechtheiten aufweisen, jedoch bezüglich der Wasserechtheit, der Bügelechtheit und auch der Schweissechtheit verbesserungsbedürftig sind.

Aus der DE-A-2 747 358 ist ein Verfahren zur Nachbehandlung von Cellulosefasermaterialien bekannt, die mit Reaktivfarbstoffen gefärbt sind, bei dem man die Fasermaterialien mit einer wässrigen Lösung von sekundäre und/oder tertiäre Aminogruppen enthaltenden Polyaminen, Polyamiden, Polyurethanen und/oder Polyharnstoffen behandelt. Mit Hilfe einer solchen Nachbehandlung werden die Nassechtheitseigenschaften von Reaktivfärbungen auf Cellulose verbessert, jedoch ist eine weitere Steigerung des Echtheitsniveaus der nachbehandelten Färbungen erwünscht, insbesondere der Lichtechtheit und der Trockenreibechtheit.

Der vorliegenden Erfindung liegt die Aufgabe zugrunde, ein Verfahren zur Nachbehandlung von Reaktivfärbungen auf Cellulosefasern enthaltenden textilen Materialien zur Verfügung zu stellen, bei dem man gefärbte textile Materialien mit hohen Nassechtheiten erhält, deren Lichtechtheit und Reibechtheit gegenüber einem in üblicher Weise nachgewaschenen gefärbten Material praktisch nicht verschlechtert sind.

Die Aufgabe wird erfindungsgemäss mit einem Verfahren zur Nachbehandlung von Reaktivfärbungen auf Cellulosefasern enthaltenden textilen Materialien, bei dem die gefärbten textilen Materialien mit Wasser gespült, mit wässrigen Lösungen kationischer Kondensationsprodukte bei Temperaturen von 5 bis 100°C nachbehandelt und danach nochmals mit Wasser gespült werden, dadurch gelöst, dass man als kationische Kondensationsprodukte wasserlösliche, quaternierte Harze einsetzt, die durch Kondensation von
a) Methylamin und Epichlorhydrin oder
b) durch Erhitzen von Triethanolamin und/oder Triisopropanolamin in Gegenwart von sauren Katalysatoren

erhältlich und die jeweils, bezogen auf 1 Mol Amin im Kondensationsprodukt, mit 0,25 bis 1 Mol Benzylchlorid umgesetzt sind.

Die Cellulosefasern enthaltenden textilen Materialien können in Form von Fasern, Garnen, Geweben oder anderen Stückwaren vorliegen. Bei den Cellulosefasern handelt es sich beispielsweise um Baumwolle, Leinen oder Zellwolle. Die textilen Materialien, die erfindungsgemäss nachbehandelt werden, können allein aus Cellulosefasern bestehen oder Cellulosefasern gegebenenfalls in Mischung mit synthetischen Fasern, wie Polyamid- Polyacrylnitril- oder Polyester-Fasern enthalten.

Die Cellulosefasern werden mit den handelsüblichen Reaktivfarbstoffen in bekannterweise gefärbt, z.B. bei 20 bis 100°C nach dem Ausziehverfahren oder bei Raumtemperatur nach dem Kaltverweilverfahren. Im Anschluss an das Färben wird das textile Material zunächst mit kaltem Wasser gespült, danach ein- bis zweimal mit heissem Wasser (70-100°C) und gegebenenfalls ein weiteres Mal mit Wasser einer Temperatur von 60 bis 80°C gereinigt.

Erst danach wird das mit den Reaktionsfarbstoffen gefärbte Cellulosefasern enthaltende textile Material mit den als Nachbehandlungsmittel einzusetzenden kationischen benzylierten Harzen in wässriger Lösung behandelt.

Die erfindungsgemäss zu verwendenden kationischen Kondensationsprodukte gemäss a) werden durch Kondensation von Methylamin und Epichlorhydrin im Molverhältnis 1:0,8 bis 1 hergestellt. Die Kondensation von Methylamin und Epichlorhydrin ist bekannt und erfolgt in dem Temperaturbereich von 30 bis 90°C, vorzugsweise 40 bis 80°C. Die Kondensation wird in wässriger oder alkoholischer Lösung bei einem Feststoffgehalt der Lösung von üblicherweise 20 bis 60 Gew.-% durchgeführt. Als alkoholische Lösungsmittel verwendet man beispielsweise Ethylenglykol, Propylenglykol, Diglykol und/ oder Neopentylglykol. Die Kondensation erfolgt in dem pH-Bereich von 8 bis 12, vorzugsweise 8 bis 9. Für die Einstellung des pH-Werts bei der Kondensation verwendet man gegebenenfalls Basen, wie Natronlauge, Kalilauge, Natriumcarbonat, Kalziumoxid, Kalziumhydroxid, Bariumoxid oder Bariumhydroxid. Falls Methylamin bei der Kondensation im Überschuss eingesetzt wird, stellt sich aufgrund der Basizität des Methylamins ein pH-Wert im alkalischen Bereich ein. Die Kondensation wird so weit geführt, dass wasserlösliche Produkte entstehen, die in 20%iger wässriger Lösung bei einer Temperatur von 20°C eine Viskosität von mindestens 300 mPa.s haben.

Die erfindungsgemäss zu verwendenden kationischen Kondensationsprodukte gemäss b), die durch Erhitzen von Triethanolamin und/oder Triisopropanoiamin in Gegenwart von sauren Katalysatoren bei Temperaturen von normalerweise 120 bis 280°C erhältlich sind, sind ebenfalls bekannte Verbindungen, vgl. DE-B-1 127 084 und DE-B-1 243 874. Als saure Katalysatoren verwendet man beispielsweise Ameisensäure, Oxalsäure sowie die Salze und Ester dieser Säuren, phosphorige Säure bzw. deren Ammonium- und Aminsalze, Halogenide, Di- und Triester der phosphorigen Säure, Amide der phosphorigen Säure, Esteramide oder phosphonige Säure bzw. deren Halogenide, Ester, Amide oder Esteramide. Die Kondensation von Triethanolamin, Triisopropanoiamin oder Gemischen der genannten Verbindungen wird vorzugsweise in Gegenwart von phosphoriger Säure bzw. unterphosphoriger Säure durchgeführt. Die sauren Katalysatoren werden in einer Menge von normalerweise 0,1 bis 1,0 Gew.-%, bezogen auf das zu kondensierende Hydroxyalkylamin, eingesetzt. Man erhält auf diese Weise die Kondensationsprodukte b), die 100%ig, bei einer Temperatur von 20°C eine Viskosität von mindestens 40.000 mPa.s, vorzugsweise 40.000 bis 60.000 mPa.s haben.

Die oben beschriebenen wasserlöslichen kationischen Kondensationsprodukte a) und b) werden in einer zweiten Reaktionsstufe quaternisiert, wobei man, jeweils bezogen auf 1 Mol Amin im Kondensationsprodukt a) bzw. b), 0,25 bis 1 Mol, vorzugsweise 0, bis 1 Moi Benzylchlorid einsetzt. Die Quaternisierung erfolgt in wässrigem, vorzugsweise in wässrig-alkoholischem Medium bei Temperaturen von 60 bis 100°C, kann jedoch auch bei höheren Temperaturen vorgenommen werden, wobei dann jedoch unter Druck gearbeitet werden muss. Die Umsetzung der Kondensationsprodukte a) und b) kann in Gegenwart von Alkoholen als Lösungsvermittler durchgeführt werden. Die wässrigen bzw. alkoholischen Lösungen der benzylierten Kondensationsprodukte a) und b) können direkt zur Nachbehandlung von Reaktivfärbungen auf Cellulosefasern enthaltende textile Materialien verwendet werden. Die Viskosität der mit Benzylchlorid umgesetzten Kondensationsprodukte a) und b) beträgt in 20%iger wässriger Lösung bei 20°C mindestens 6 mPa.s und liegt vorzugsweise in dem Bereich von 8 bis 200 mPa.s.

Die Nachbehandlung der mit Reaktivfarbstoffen gefärbten Cellulosefasermaterialien, die gegebenenfalls in Mischung mit anderen Fasern vorliegen können, erfolgt mit einer wässrigen Flotte der benzylierten Kondensationsprodukte a) bzw. b) diskontinuierlich in Färbeapparaten oder kontinuierlich für Kardenband in Lisseusen, oder Flächengut auf Foulards oder Breitwaschanlagen. Die diskontinuierliche Nachbehandlung der gefärbten Materialien mit den wässrigen Flotten dauert im allgemeinen 5 bis 30 min. Die Konzentration der wasserlöslichen quatären Harze in der Nachbehandlungsflotte beträgt 0,1 bis 5, vorzugsweise 0,25 bis 2 g/I. Das Flottenverhältnis liegt in dem Bereich von 1:5 bis 50, vorzugsweise 1:10 bis 20. Die Nachbehandlungsflotte hat einen pH-Wert in dem Bereich von 4 bis 11, vorzugsweise 5 bis 8. Die quaternierten Harze können jedoch auch auf die Ware, die nachbehandelt werden soll, aufgeklotzt werden.

Beim Klotzen verwendet man im allgemeinen wässrige Lösungen des benzylierten Harzes in einer Konzentration von 1 bis 50 g/I, vorzugsweise 2,5 bis 15 g/I.

Bevor die mit Reaktivfarbstoffen gefärbten Cellulosefasermaterialien mit den benzylierten, kationischen Harzen nachbehandelt werden, werden sie gut mit Wasser gespült, zweckmässigerweise zunächst mindestens einmal mit kaltem Wasser und anschliessend mindestens einmal mit Wasser einer Temperatur von 70 bis 100°C. Die vom Textilgut ausgewaschenen hydrolisierten Reaktivfarbstoffe ergeben in Gegenwart der erfindungsgemäss zu verwendenden Produkte keine Ausfällungen. Verwendet man dagegen Kondensationsprodukte aus Dimethylamin und Epichlorhydrin, so kommt es in der Nachbehandlungsflotte zu störenden Ausfällen.

Die erfindungsgemässe Nachbehandlung kann in dem Temperaturbereich von 5 bis 100°C vorgenommen werden und erfolgt in einer einem Ausziehverfahren analogen Verfahrensweise vorzugsweise bei Temperaturen von 40 bis 70°C. Man kann auch so verfahren, dass das mit den Reaktivfarbstoffen eingefärbte Cellulosematerial zuerst mit kaltem und heissem Wasser ausgespült, dann mit der wässrigen Lösung des benzylierten Harzes nahe Siedetemperatur behandelt und anschliessend mit Wasser gespült wird. Das erfindungsgemäss nachbehandelte Cellulosefasern enthaltende Textilmaterial zeigt keine Farbaufhellungen, so dass auch bei Kombinationsfärbungen keine Farbtonverschiebungen resultieren. Man erhält auf diese Weise Färbungen, die bezüglich der Wasserechtheiₜ den strengen Anforderungen, die an Färbungen in der Praxis gestellt werden, genügen. Die Lichtechtheit und Reibechtheit der Färbungen wird durch die erfindungsgemässe Nachbehandlung praktisch nicht verschlechtert. Im Anschluss an die erfindungsgemässe Nachbehandlung kann das Cellulosefasern enthaltende Textilmaterial gespült werden. Danach wird es getrocknet.

Die in den Beispielen angegebenen Teile sind Gewichtsteile, die Angaben in Prozent beziehen sich auf das Gewicht. Die Viskositäten wurden in einem Rotationsviskosimeter (Haake, Rotavisco) gemessen. Als benzylierte kationische Harze wurden folgende Produkte verwendet:

### Harz 1 (Kondensationsprodukt aus Methylamin und Epichlorhydrin)

606 g einer 40,9%igen wässrigen Methylaminlösung (8 Mol) werden mit 636 g Wasser verdünnt und bei 20 bis 40°C unter Kühlung innerhalb von 30 Minuten mit 333 g Epichlorhydrin (3,6 Mol) und 288 g 50%iger wässriger Natronlauge versetzt. Sobald die exotherme Reaktion abgeklungen ist, werden weitere 348 g Epichlorhydrin (3,76 Mol) innerhalb von 30 Minuten zugetropft und die Temperatur hierbei von 40 auf 90°C angehoben. Nach beendeter Epichlorhydrinzugabe wird 1 Stunde bei 90°C gehalten, 144 g 50%ige Natronlauge zugesetzt und weitere 2 Stunden bei 90°C kondensiert. Anschliessend wird auf 40°C gekühlt und 810 g Wasser und 144 g Natronlauge zugesetzt.

Das Harz hat eine Viskosität von 350 mPa.s (20°C, Dₖ: 74s-¹) einen Chlorgehalt von 2,22 mMol/g und einen Brechungsindex von nD 20: 1,393.

3300 g dieses Methylamin-Epichlorhydrinkondensationsproduktes werden mit 1620 Diglykol und 65 g 50%iger Natronlauge versetzt, auf 60 bis 70°C erwärmt, bei dieser Temperatur innerhalb von 0,5 Stunden 1008 g Benzylchlorid zugetropft und dann 3 Stunden bei 80°C gerührt. Es wird mit 53 g (99%iger) Ameisensäure auf pH 4,0 gestellt, mit 2459 g Diglykol verdünnt und auf Raumtemperatur gekühlt. Das kationische Harz zeigt einen Chloridgehalt von 1,83 mMoi/g, eine Säurezahl (alkoholische KOH) von 0,30 mMol/g, eine Viskosität (Haake Rotavisco) von 150 mPa.s (bei 20°C gemessen). (Dₖ: 26,4 s-¹), einen Brechungsindex von 1,4546 und einen pH-Wert von 4,0.

### Harz 2 (kondensiertes Triethanolamin)

1790 g Triethanolamin (12 Mol) und 12 g hypophosphorige Säure (H₃P0₂, 50%ig wässrig) werden in einem Rektionsgefäss mit Rühr- und Destillationseinrichtung unter Stickstoff auf 230°C erwärmt. Innerhalb von 4 bis 5 Stunden steigt die Viskosität der Reaktionslösung unter Wasserabspaltung auf 42.000 bis 44.000 mPa.s (gemessen bei 20°C, Dₖ 12 s⁻¹ in einem Kegel-Platte-Rotationsviskosimeter). Es werden 1610 g Polyaminopolyether erhalten. Aminzahl: 7,44 mMol/g.

1480 g dieses Triethanolaminpolyethers werden im 2880g Wasser versetzt, auf 60 bis 70°C erwärmt und dann innerhalb einer Stunde bei 80°Cmit 1386 g Benzylchlorid quaterniert. Man lässt 3 Stunden bei 80°C nachreagieren und kühlt dann auf Raumtemperatur. Chloridgehalt der Lösung: 1,92 mMol/g. Viskosität (Rotavisco v. Haake): 140 mPa.s (20°C; Dₖ: 76,8 s-1).

### Beispiel 1

Maschenware aus Baumwolle wird, bezogen auf die Ware, mit 5% des orangefarbenen Reaktivfarbstoffes der Color Index Nr. 18260 im Flottenverhältnis 1:20 mit einer Flotte gefärbt, die ausser Farbstoff 60 g/I Natriumchlorid, 9 g/I Natriumcarbonat und 1 g/l Natriumbicarbonat enthält. Nach einer Färbedauer von 30 min wird die Flotte abgelassen, das Material dann mit kaltem Wasser im Flottenverhältnis 1:20 gespült, die Spülflotte abgelassen und das Material dann 10 min mit Wasser bei 95°C behandelt. Das Wasser wird wiederum abgelassen und das gefärbtetextile Material mit einer wässrigen Lösung behandelt, die 2 g/I des Harzes 1 enthält. Die Nachbehandlung mit der wässrigen Lösung des Harzes 1 beträgt 10 min bei Siedetemperatur. Der pH-Wert der Flotte wird auf 5 bis 6 eingestellt. Nach der 10minütigen Behandlung ist die ursprünglich farblose Flotte deutlich angefärbt. Sie wird abgelassen und das damit nachbehandelte Gut mit kaltem Wasser gespült und anschliessend getrocknet.

Man erhält eine Färbung, die bei der Wasserechtheit schwer (nach DIN 54 006, Anbluten des Baumwollbegleitgewebes) die Note 4 bis 5 erreicht und damit um 1, 5 Noten besser zu beurteilen ist als eine Färbung, die mit einem üblichen anionischen oder nichtionischen Waschmittel nachbehandelt wird. Hierfür ermittelt man für die Wasserechtheit schwer die Note 3.

Die Trockenreibechtheiten (nach DIN 54 021) und die Lichtechtheiten nach Xenotest-Beleuchtung (DIN 54 004) sind bei dem erfindungsgemäss nachbehandelten Material praktisch nicht verändert. Ähnliche Verbesserungen wie bei der Wasserechtheit werden auch erhalten, wenn man die nasse Färbung zwischen zwei Gewebestücken aus Baumwolle in standardisierter Weise nach dem im folgenden beschriebenen Bügeltest trockenbügelt.

### Bügeltest

In der Praxis wird häufig der Endpunkt eines Nachwaschprozesses bei einer Reaktivfärbung in der Weise geprüft, dass man ein Stück des gefärbten noch nicht getrockneten Materials zwischen zwei angefeuchtete weisse Baumwollgewebe legt und diese «Sandwiches» bis zur Trockene bügelt.

Durch diese Behandlung wandern die nicht fixierten Farbstoffe vom gefärbten auf das weisse Material. Die Prüfmethode ist sehr empfindlich, da dabei die geringsten Mengen nicht fixierter Farbstoffe das Weissmaterial anschmutzen.

Die Färbungen werden diesem Bügeltest unterzogen. Die «Sandwiches» werden 2 x je 30 s bei 180°C in der Bügelmaschine gepresst (Siemens Heimbügler Spezial) und anschliessend bei laufender Maschine getrocknet.

Es werden ähnliche Ergebnisse erzielt wie bei der Wasserechtheit schwer. Das gleiche Resultat wird erhalten, wenn man anstelle der Maschenware ein Baumwollgewebe verwendet.

### Beispiel 2

Eine Baumwollmaschenware wird wie im Beispiel 1 beschrieben gefärbt und anschliessend mit kaltem und heissem Wasser gespült. Die Ware wird dann mit einer wässrigen Lösung nachbehandelt, die 2 g/l des Harzes 2 gelöst enthält. Die Nachbehandlung erfolgt bei 100°C innerhalb von 10 min. Die Ware wird dann einmal mit kaltem Wasser gespült und getrocknet.

Bei der Prüfung der Wasserechtheit schwer (nach DIN 54 006, Anbluten des Baumwollbegleitgewebes) wird die Note 4 bis 5 erreicht.

### Beispiel 3

Unter Verwendung des roten Farbstoffs der Formel wird eine 3%ige Färbung auf Baumwoll-Wirkware hergestellt, indem man im Flottenverhältnis 1:20 mit einer Flotte färbt, die ausser dem genannten Farbstoff noch 60 g/I Natriumchlorid und 20 g/l Natriumcarbonat enthält. Die Ware wird in dieser Flotte innerhalb von 40min auf 80°C erhitzt, dann 60 min bei 80°C gehalten und danach, wie im Beispiel 1 beschrieben, je einmal kalt und heiss gespült. Sie wird dann anschliessend 5 min bei einer Temperatur von 100°C mit einer wässrigen Lösung von 1 g/l des Harzes 1 nachbehandelt. Die dabei entstehende gefärbte Flotte wird abgelassen und das Material anschliessend mit kaltem Wasser gespült und getrocknet. Man erhält eine Färbung, deren Reibechtheit und Lichtechtheit gegenüber einer Färbung, die auf übliche Weise geseift wurde, nicht verschlechtert ist. Die Wasserechtheit schwer (Anbluten von Baumwollgewebe nach DIN 54 006) liegt bei 4 bis 5.

Lagertman dieerfindungsgemäss nachbehandelte Ware 3 Tage bei 80°C in gesättigter Feuchtigkeit (Tropentest), so tritt danach keine Verschlechterung der Wasserechtheit schwer ein.

### Beispiel 4

In einem Stranggarnfärbeapparat werden 80 kg genetztes mercerisiertes Baumwollgarn in 1000 1 Farbflotte, die 1,04 kg des gelben Reaktiv-Farbstoffes der Formel 5 und 1,6 kg des roten Reaktiv-Farbstoffes der Formel in handelsüblicher Einstellung enthält, wie folgt gefärbt:

Das Färbebad wird innerhalb von 20 Min. auf 95°C aufgeheizt. Nach einer Verweilzeit von 10 Min. bei 95°C werden 30 kg Natriumchlorid zugesetzt und anschliessend die Temperatur weitere 5 Min. bei 95°C gehalten. Innerhalb von 10 Min. wird auf 80°C abgekühlt. Dann werden 4 kg Soda und 2144,8%ige wässrige Natronlauge zugegeben.

Anschliessend wird das Färbebad noch 30 Min. bei 80°C gehalten und dann abgelassen. Gespült wird 10 Min. kalt mit Überlauf.

Danach wird zweimal 10 Min. bei 98°C und einmal 10 Minuten bei 70°C gereinigt.

Das Garn wird sodann in 3 Teile geteilt:
a) Ein Teil des gefärbten Garns wird getrocknet und dem Bügeltest unterworfen.
b) Der zweite Teil des gefärbten Garns wird 20 Min. bei 40°C mit einer wässrigen Lösung nachbehandelt, die 2%, bezogen auf das Garngewicht, des Harzes 1 enthält und einen pH-Wert von etwa 7 hat.
c) Der dritte Teil des gefärbten Garns wird gemäss der Lehre der DE-OS 2 747 358 10 Min. bei Kochtemperatur mit einer wässrigen Lösung nachbehandelt, die 2%, bezogen auf das Garngewicht, des Kondensationsproduktes aus 1 Mol Methyldipropylentriamin und 0,87 Mol Epichlorhydrin (21,9%ig) enthält und einen pH-Wert von etwa 7 hat.

Der Bügeltest ergibt, dass das Begleitgewebe bei dem unbehandelten Garn (Probe a) stark anblutet. Durch die Behandlung c) kann das Anbluten zwar verringert, aber nicht verhindert werden. Nur durch die Behandlung b) wird ein Anbluten des Begleitgewebes verhindert.

### Beispiel 5

In einem Overflow-Färbeapparat werden 75 kg gebleichtes Baumwoll-Jersey in 1200 Färbeflotte, die 2,475 kg des scharlachfarbenen Reaktiv-Farbstoffes der Formel

0,99 kg des roten Reaktionsfarbstoffes der Formel

und 0,04 kg des blauen Reaktionsfarbstoffes der Formel jeweils in handelsüblicher Einstellung sowie 20 g/I Soda und 80 g/I Natriumchlorid enthielt, wie folgt gefärbt.

Zunächst wird 15 Min. bei 25°C gefärbt, dann in 30 Min. auf 50°C erwärmt, und das Färbebad 20 Min. bei dieser Temperatur gehalten. Anschliessend wird in 30 Min. auf 80°C aufgeheizt und in 45 Min. zu Ende gefärbt.

Gespült wird 10 Min. kalt, dann 2 x 10 Min. bei Kochtemperatur und anschliessend einmal 10 Min. bei 50°C.

Danach wird die Ware 10 Minuten bei 60°C mit einer wässrigen Lösung nachbehandelt, die 1,5% des Harzes enthielt und einen pH-Wert von etwa 7 hatte. Bei dem anschliessenden Bügeltest wird ein ungefärbtes Begleitgewebe aus Baumwoll-Kaliko nicht angeblutet.

## Patentansprüche

1. Verfahren zur Nachbehandlung von Reaktivfärbungen auf Cellulosefasern enthaltenden textilen Materialien, bei dem die gefärbten textilen Materialien mit Wasser gespült, mit wässrigen Lösungen kationischer Kondensationsprodukte bei Temperaturen von 5 bis 100°C nachbehandelt und danach nochmals mit Wasser gespült werden, dadurch gekennzeichnet, dass man als kationische Kondensationsprodukte wasserlösliche, quaternierte Harze einsetzt, die durch Kondensation von
a) Methylamin und Epichlorhydrin oder
b) durch Erhitzen von Triethanolamin und/oder Triisopropanolamin in Gegenwart von sauren Katalysatoren
erhältlich und die jeweils, bezogen auf 1 Mol Amin im Kondensationsprodukt, mit 0,25 bis 1 Mol Benzylchlorid umgesetzt sind.

2. Verfahren nach Anspruch 1, dadurch gekennzeichnet, dass man wasserlösliche, benzylierte Harze einsetzt, die durch Umsetzung der Kondensationsprodukte a) oder b) mit 0, bis 1 Mol Benzylchlorid bezogen auf 1 Mol Amin in den Kondensationsprodukten, erhältlich sind.

3. Verfahren nach den Ansprüchen 1 und 2, dadurch gekennzeichnet, dass die Konzentration der wasserlöslichen, benzylierten Harze in der wässrigen Lösung 0,1 bis 5 g/I und das Flottenverhältnis 1:5 bis 50 beträgt.

4. Verfahren nach den Ansprüchen 1 und 2, dadurch gekennzeichnet, dass die wasserlöslichen, benzylierten Harze durch Klotzen einer wässrigen Lösung, die 1 bis 50 g/I des Harzes enthält, auf die Cellulose-Fasermaterialien aufgebracht werden.

5. Verfahren nach den Ansprüchen 1 bis 3, dadurch gekennzeichnet, dass man das gefärbte textile Material zunächst mindestens einmal mit kaltem Wasser, dann mindestens einmal mit Wasser einer Temperatur von 70 bis 100°C spült und anschliessend die Nachbehandlung bei 90 bis 100°C durchführt.

## Claims

1. A process for the aftertreatment of a reactive dyeing on a textile material containing cellulose fibres, in which the dyed textile material is rinsed with water, aftertreated with an aqueous solution of a cationic condensate at from 5 to 100°C and then rinsed again with water, wherein the cationic condensate used is a water-soluble, quaternized resin which is obtainable
a) by condensation of methylamine and epichlorohydrin or
b) by heating triethanolamine and/or triisopropanolamine in the presence of an acidic catalyst and has been reacted with from 0.25 to 1 mole of benzyl chloride per mole of amine in the condensate.

2. A process as claimed in claim 1, wherein the water-soluble, benzylated resin used is obtainable by reacting the condensate a) or b) with from 0.5 to 1 mole of benzyl chloride per mole of amine in the condensate.

3. A process as claimed in claim 1 or 2, wherein the concentration of the water-soluble, benzylated resin in the aqueous solution is from 0.1 1 to 5 g/I and the liquor ratio is from 1:5 to 1:50.

4. A process as claimed in claim 1 or 2, wherein the water-soluble benzylated resin is applied onto the cellulose fiber material by padding with an aqueous solution which contains from 1 to 50 g/I of the resin.

5. A process as claimed in claim 1 or 2 or 3, wherein the dyed textile material is first rinsed at least once with cold water and then rinsed at least once with water at from 70 to 100°C, and the aftertreatment is then carried out from 90 to 100°C.

## Revendications

1. Procédé de traitement postérieur des colorants réactifs sur des matières textiles contenant des fibres de cellulose, conformément auquel on rince les matières textiles colorées à l'eau, on les traite ensuite par des solutions aqueuses de produits de condensation cationiques, à des températures de 5 à 100°C et on les rince ensuite une fois de plus à l'eau, caractérisé en ce qu'à titre de produits de condensation cationiques, on utilise des résines quater- nisées, solubles dans l'eau, que l'on peut obtenir par la condensation
a) de méthylamine et d'épichlorhydrine, ou
b) par le chauffage de la triéthanolamine et/ou de la triisopropanolamine, en présence de catalyseurs acides,
et que l'on fait réagir sur 0,25 à 1 mole de chlorure de benzyle par rapport à 1 mole d'amine dans le produit de condensation.

2. Procédé suivant la revendication 1, caractérisé en ce que l'on utilise des résines benzylées, solubles dans l'eau, que l'on peut obtenir par la réaction des produits de condensation a) ou b) sur 0, 5 à 1 mole de chlorure de benzyle, par rapport à 1 mole d'amine dans les produits de condensation.

3. Procédé suivant les revendications 1 et 2, caractérisé en ce que la concentration des résines benzylées, solubles dans l'eau, varie de 0,1 à 5 g/I dans la solution aqueuse et le rapport du bain fluctue de 1:5 à 50.

4. Procédé suivant les revendications 1 et 2, caractérisé en ce que les résines benzylées, solubles dans l'eau, sont appliquées sur les matières à base de fibres de cellulose par foulardage d'une solution aqueuse qui contient de 1 à 50 g/I de la résine.

5. Procédé suivant les revendications 1 à 3, caractérisé en ce que l'on rince au moins une fois la matière textile colorée à l'eau froide, puis au moins une fois avec de l'eau à une température de 70 à 100°C et on procède ensuite au traitement postérieur à une température de 90 à 100°C.
